# FASCICULE DE BREVET EUROPEEN

(11) **EP 0 020 792 B1**
(45) Date de publication et mention de la délivrance du brevet: **05.12.1984**
(21) Numéro de dépôt: 79101820.3
(22) Date de dépôt: 08.06.1979
(51) Int. Cl.: C22C 38/60

(54) **Acier de décolletage à haute résistance, capable de supporter les sollicitations dynamiques**
Gegen dynamische Beanspruchungen widerstandsfähiger hochfester Automatenstahl
High-strength freely machinable steel capable of sustaining dynamic forces

(43) Date de publication de la demande: 07.01.1981
(73) Titulaire: Giflo, Henrik, 3532 Miskolc, III (HU)
(72) Inventeur: Giflo, Henrik, 3532 Miskolc, III (HU)
(74) Mandataire: Casalonga, Alain

## Description

La présente invention concerne un acier de décolletage, capable de supporter les sollicitations dynamiques et présentant une haute résistance, même sans trempe, ainsi qu'une excellente aptitude à l'usinage par enlèvement de matière, qui est destiné à la fabrication, sur des machines automatiques travaillant par enlèvement de copeaux, d'éléments de machine à haute résistance et destinés à être fortement sollicités.

En technique de transformation, les machines automatiques travaillant par enlèvement de matière et les chaînes constituées par ces machines sont des moyens modernes et efficaces qui permettent de réduire les opérations et les frais, en particulier pour la fabrication en grande série. Mais l'utilisation de ces machines automatiques travaillant par enlèvement de matière n'est rentable pour l'usinage des aciers que lorsqu'il n'est pas nécessaire d'exercer une surveillance continue et que les copeaux découpés peuvent être enlevés de la pièce ou de la machine sans intervention manuelle. Les matériaux utilisés pour la fabrication de produits par enlèvement de copeaux doivent donc satisfaire à une importante exigence, c'est-à-dire présenter une bonne aptitude à l'usinage par enlèvement de matière et donner des copeaux d'une forme appropriée pour les machines automatiques ou décolleteuses.

L'aptitude à l'usinage par enlèvement de matière est une propriété physique des matériaux, au même titre que la résistance mécanique ou la densité, et est donc caractéristique de chaque matériau; elle résulte de propriétés physiques complexes, telles que:
- l'aptitude du matériau à l'enlèvement de copeaux,
- une propriété du matériau garantissant une bonne qualité des surfaces travaillées par enlèvement de copeaux,
- l'effet d'abrasion que le matériau exerce sur l'outil.

L'aptitude à l'usinage par enlèvement de matière résume par conséquent, en fonction des objectifs de la fabrication, les paramètres caractéristiques suivants:
- la force ou résistance de coupe,
- la forme des copeaux,
- la qualité de la surface travaillée par enlèvement de copeaux,
- la durée de coupe de l'outil coupant,

ou les paramètres correspondant à ces notions combinées.

Il est généralement admis que les matériaux présentant une aptitude optimale à l'usinage par enlèvement de matière sont ceux dont une quantité maximale peut être découpée, dans un temps minimum, par enlèvement de copeaux, entre deux affûtages de l'outil, et ceci avec une qualité de surface appropriée. On obtient ainsi le rendement en copeaux, conformément aux processus intervenant pendant l'enlèvement de copeaux, à partir de deux facteurs différents l'un de l'autre:
- les propriétés du matériau, et
- les conditions caractéristiques de l'enlèvement de copeaux.

En relation avec ce qui vient d'être dit, on a mis au point des aciers appelés de décolletage, à alliage spécial, et dont seule l'aptitude à l'usinage par enlèvement de matière a été prise en considération.

L'exigence la plus importante à laquelle doivent satisfaire les aciers de décolletage est que leur usinage par enlèvement de matière doit donner des copeaux d'une taille appropriée et pouvant être automatiquement enlevés de la machine par le liquide de refroidissement, sans intervention extérieure. Pour garantir aux copeaux de bonnes caractéristiques de fragmentation, il a fallu utiliser, pour l'élaboration de l'acier de décolletage, des éléments alliés qui ne se mettent pas en solution dans le fer, ou bien seulement en faible quantité, ce qui permet de bien bénéficier, pendant la fragmentation des copeaux, de leur action favorable à la formation des inclusions, et ce qui réduit le frottement entre les surfaces métalliques.

Etant donné que les éléments alliés brise-copeaux et lubrificateurs de surfaces constituent en fait des impuretés de l'acier, ils déterminent dans une certaine mesure les paramètres des propriétés mécaniques des aciers de décolletage, et notamment la résistance de ceux-ci aux sollicitations dynamiques, mais même aussi parfois leur résistance mécanique.

L'amélioration de l'aptitude à l'usinage par enlèvement de matière a donc entraîné une diminution ou limitation sensible des propriétes utiles des aciers. C'est pourquoi l'on ne peut pas utiliser ces machines économiques que sont les automates travaillant par enlèvement de matière pour la production d'éléments de machine qui sont destinés à subir des sollicitations excédant les aptitudes des aciers de décolletage connus. Ces aciers ne sont donc plus en mesure de répondre aux exigences actuelles relatives à l'aptitude à l'usinage par enlèvement de matière et aux sollicitations et ils ne peuvent plus être usinés sur des machines automatiques rentables.

Cependant, une bonne aptitude à l'usinage par enlèvement de matière et avec des copeaux d'une bonne forme constitue, pour un acier capable de supporter de grandes sollicitations, même sans trempe, un avantage économique tel, non seulement pour les machines automatiques mais aussi pour tout mode d'usinage par enlèvement de copeaux, que le temps et l'argent consacrés à la production du produit final ne représentent, dans des conditions favorables, qu'une fraction des dépenses actuelles en temps et en argent.

Il est donc devenu indispensable d'élaborer un nouvel acier de décolletage dont la résistance mécanique, obtenue sans trempe, satisfasse aux besoins précédemment mentionnés des éléments de machine, dont la résistance aux sollicitations dynamiques soit suffisante et corresponde aux exigences actuelles, et qui présente une bonne aptitude à l'usinage par enlèvement de matière, avec des copeaux d'une forme appropriée pour les machines automatiques.

On peut diviser en trois groupes les aciers de décolletage actuellement connus qui présentent une bonne aptitude à l'usinage par enlèvement de matière: les aciers du premier groupe ne peuvent pas être soumis à un traitement thermique, ceux du second groupe peuvent subir une trempe pendant leur utilisation, et enfin ceux du troisième groupe sont en mesure de subir un traitement de trempe ou de trempe suivie de revenu. A titre d'exemple, on peut mentionner les aciers suivants, qui appartiennent aux trois groupes:

Ces aciers contiennent généralement 0,07 à 0,65% (en poids) de C, au maximum 0,40% (en poids) de Si, 0,30 à 1,10% (en poids) de Mn, 0,15 à 0,40% (en poids) de S, au maximum 0,10% (en poids) de P; en outre, quelques nuances contiennent, de plus, au minimum 0,15% (en poids) de Pb, 0,80 à 1,50% (en poids) de Cr, 0,15 à 0,50% (en poids) de Mo et 0,05% (en poids) de Se.

Les propriétés mécaniques de ces aciers varient en fonction des groupes de traitement thermique appliqués.

Les paramètres des aciers n'ayant pas subi de traitement thermique ont servi de base de comparaison. La résistance à la traction de ces aciers est sans déformation à froid comprise entre 290 et 900 N/mm² et à l'état étiré à froid elle est comprise entre 370 et 1100 N/mm² (²), valeurs auxquelles correspondent une limite d'élasticité apparente comprise entre 24 et 66 (da N/mm²) et un allongement compris entre 5 et 10%.

Ces aciers présentent l'inconvénient d'avoir une résistance aux sollicitations dynamiques ou une tendance à la fragilité qui ne sont pas satisfaisantes, par suite de la nature et de la quantité des matières d'addition destinées à améliorer l'aptitude à l'usinage par enlèvement de matière, ce qui limite à l'extrême leur utilisation. Les différents éléments alliés que l'on ajoute pour améliorer l'aptitude à l'usinage par enlèvement de matière provoquent une si forte réduction de quelques-unes des propriétés utiles de ces a aciers de décolletage connus que leur utilisation en tant qu'aciers de construction mécanique s'en trouve considérablement limitée, en fonction des sollicitations que doivent subir les éléments de machine en exploitation.

Un groupe des aciers de décolletage actuellement connus présente donc une résistance mécanique relativement bonne, que l'on peut régler aux valeurs souhaitées par un traitement de trempe ou de revenu, mais la plasticité de ces aciers et leur résistance aux sollicitations dynamiques ne satisfont plus aux exigences actuelles.

Le brevet français N° 2 246 650 décrit des pièces de coulée allongées en acier additionné de plomb.

Ce document signale que la combinaison de base pour des aciers au carbone ordinaire peut être la plage suivante:

et que pour les aciers alliées, la composition de base peut contenir éventuellement 1 ou plusieurs des céments alliants suivants:

Ce document mentionne comme acier caractéristique de ces compositions de base l'acier contenant au maximum 0,13% de carbone 0,60% à 1% de manganèse, 0,07 à 0,12% de phosphore, 0,8 à 0,33% de soufre, une teneur en plomb finale supérieure à 0,35% et de fer en complément. Par ailleurs, les exemples de réalisation pratiques de ce document ne décrivent aucun acier contenant d'autres éléments que les cinq éléments mentionnés ci-dessus en plus du fer.

Par ailleurs, il n'est pas mentionné dans ce document les propriétés et l'utilisation comme acier de décolletage.

La présente invention a pour objet de mettre au point un tel acier de décolletage à haute résistance, présentant une excellente aptitude à l'usinage par enlèvement de matière et destiné à la fabrication d'éléments de machine soumis à de grandes sollicitations, acier qui non seulement présente, sans trempe, une haute résistance aux sollicitations dynamiques, mais qui puisse, de plus, être usiné avec une formation de copeaux appropriés pour les machines automatiques.

La présente invention permet d'atteindre cet objectif par le fait que l'acier élaboré selon la présente invention contient, outre le fer, 0,20 à 0,70% (en poids) de C, 1,20 à 3,00% (en poids) de Mn, au maximum 1,00% (en poids) de Si, au maximum 0,04% (en poids) de P, 0,05 à 0,11% (en poids) de S, au minimum 0,10% (en poids) de Pb, 0,001 à 0,03% (en poids) de Ca, 0,001 à 0,005% (en poids) de B, 0,007 à 0,035% (en poids) de N, 0,03 à 0,20% (en poids) de Nb et/ou de V, au maximum 0,25% (en poids) de Zr et/ou de Ce, au maximum 0,20% (en poids) de Be et/ou de Bi et au maximum 1,00% (en poids) de Mo et/ou de Ni.

Une autre composition plus particulièrement préférée selon l'invention comprend en plus du fer et des éléments résiduels habituels les éléments dans les proportions suivantes:

Quelques-uns des éléments alliés assurent à l'acier, lorsqu'ils sont dans le rapport selon la présente invention, et sans trempe, une résistance mécanique suffisante, tout en lui conservant la plasticité nécessaire; d'autres éléments alliés assurent aux copeaux une aptitude appropriée à la fragmentation, sans entraîner une réduction de la résistance de l'acier aux sollicitations dynamiques, et ledit acier selon la présente invention contient aussi des éléments alliés qui contribuent à l'augmentation du pouvoir lubrifiant des surfaces métalliques en contact les unes avec les autres, et, de ce fait, à l'excellente aptitude de cet acier à l'usinage par enlèvement de matière.

En raison de sa composition chimique, l'acier selon la présente invention présente une résistance mécanique relativement élevée, même à l'état laminé, de sorte qu'un seul train de calibrage suffit pour réaliser la section nécessaire à l'enlèvement automatique des copeaux et que l'on peut supprimer la réduction de section qui devait être effectuée jusqu'à présent en vue d'assurer à l'acier de décolletage une résistance mécanique appropriée et qui demandait beaucoup de travail.

En dépit de sa haute résistance, l'acier selon la présente invention présente une excellente aptitude à l'usinage par enlèvement de matière, et le rapport des éléments alliés selon la présente invention permet-avec des paramètres convenables pour l'enlèvement de matière-d'obtenir des copeaux suffisamment petits, même sans brise-copeaux, ainsi qu'une bonne lubrification et une très bonne qualité de surface, ce qui permet d'augmenter sensiblement les paramètres d'enlèvement de matière utilisés.

L'acier selon la présente invention peut être trempé ou traité par trempe suivie de revenu, à la fois par un traitement thermique normal et par un traitement par induction, la dureté de surface pouvant donc, en cas de besoin, être établie et réglée de manière simple et sur une large gamme.

L'acier selon la présente invention unit la haute résistance aux sollicitations dynamiques des aciers de construction mécanique, non alliés ou faiblement alliés, à l'excellente aptitude à l'usinage par enlèvement de matière que présentent les aciers de décolletage, et ceci outre une résistance mécanique obtenue sans trempe et qui satisfont aux besoins de la plupart des éléments de machine modernes.

Le procédé de fabrication de ces aciers consiste à élaborer dans un four une charge comprenant outre le fer et les éléments indiqués ci-dessus, à procéder ensuite à l'affinage dans un équipement métallurgique équipé de poches, puis à la coulée, au laminage et au refroidissement.

La présente invention et les propriétés de l'acier ainsi élaboré seront mieux comprises à l'aide de la description détaillée de plusieurs modes de réalisation pris comme exemples non limitatifs.

### Exemple 1

A titre d'exemple, trois charges constituées par de l'acier selon la présente invention sont ici présentées. Les charges 1 et 3 ont été élaborées dans un four à arc de 70 t et coulées dans des coquilles de 6,4 t à profil carré. Les lingots ont été réalisés par laminage sans nettoyage de surface, dans des conditions normales, sous forme de lingots carrés ayant une longueur d'arête de 210 mm, puis ensuite transformés par laminage en ronds d'acier d'un diamètre de 16 mm, que l'on a refroidis à l'air sur des refroidisseurs.

La charge 2 a été réalisée par fusion dans un four à arc de 60 t, puis affiné dans une installation métallurgique équipée de poches. Le métal fondu a été coulé dans une installation de coulée continue à quatre filières, de profil carré, la longueur d'arête des billettes étant de 240 mm.

Les billettes ont été transformées, par laminage, en ronds d'acier d'un diamètre de 20 mm, que l'on a ensuite refroidis à l'air sur des refroidisseurs. Les résultats des essais effectués figurent sur les tableaux suivants:

1.3. Aptitude à l'usinage par enlèvement de matière.

Les contrôles de l'aptitude à l'usinage par enlèvement de matière ont été réalisés à l'aide de mesures de l'usure cratère, dont on a déterminé la valeur critique à K crit.=0,05 mm. Le contrôle a été effectué, pendant le tournage extérieur, à l'aide d'un outil à arête unique, à l'aide de plaques coupantes en acier rapide et en alliage dur, à serrage mécanique. L'enlèvement des copeaux a été effectué et contrôlé sur les éprouvettes de la charge 1 de l'acier selon la présente invention, qui avaient préalablement subi un traitement de détensionnement à 400°C, et sur les éprouvettes, traitées par trempe et revenu, d'un acier servant de base de comparaison. La composition chimique de cet acier servant de base de comparaison figure sur le tableau 3, et ses propriétés mécaniques sur le tableau 4.

Le résultat du contrôle de l'aptitude à l'usinage par enlèvement de matière, effectué à l'aide de l'outil en acier rapide, est résumé sur le tableau 5.

Le résultat du contrôle de l'aptitude à l'usinage par enlèvement de matière, effectué à l'aide de l'outil en alliage dur, est résumé sur le tableau 6.
(voir tableau 6 page 8).

## Revendications

1. Acier de décolletage capable de supporter les sollicitations dynamiques et présentant une haute résistance, même sans dans trempe, ainsi qu'une excellente aptitude à l'usinage par enlèvement de matière, qui est destiné à la fabrication d'éléments de machine soumis à de grandes sollicitations, caractérisé par le fait qu'il contient, outre le fer, 0,20 à 0,70% (en poids) de C, 1,20 à 3,00% (en poids) de Mn, au maximum 1,00% (en poids) de Si, au maximum 0,04% (en poids) de P, 0,05 à 0,11% (en poids) de S, au minimum 0,10% (en poids) de Pb, 0,001 à 0,03% (en poids) de Ca, 0,001 à 0,005% (en poids) de B, 0,007 à 0,035% (en poids) de N, 0,03 à 0,20% (en poids) de Nb et/ou de V, au maximum 0,25% (en poids) de Zr et/ou de Ce, au maximum 0,2% (en poids) de Be et/ou de Bi, et au maximum 1,00% (en poids) de Mo et/ou de Ni.

2. Acier de décolletage capable de supporter les sollicitations dynamiques et présentant une haute résistance, même sans trempe, ainsi qu'une excellente aptitude à l'usinage par enlèvement de matière, qui est destiné à la fabrication d'éléments de machine soumis à de grandes sollicitations, caractérisé par le fait qu'il contient en plus du fer et des éléments résiduels habituels les éléments dans les proportions suivantes:

3. Procédé de fabrication d'un acier de décolletage capable de supporter les sollicitations dynamiques et présentant une haute résistance, même sans trempe, ainsi qu'une excellente aptitude à l'usinage par enlèvement de matière, qui est destiné à la fabrication d'éléments de machine soumis à de grandes sollicitations, caractérisé par le fait que l'on élabore dans un four une charge comprenant outre le fer, 0,20 à 0,70% en poids de C, 1,20 à 3,00% en poids de Mn, au maximum 1,00% en poids de Si, au maximum 0,04% en poids de P, 0,05 à 0,11 % en poids de S, au minimum 0,10% en poids de Pb, 0,001 à 0,03% en poids de Ca, 0,001 à 0,005% en poids de B, 0,007 à 0,035% en poids de N, 0,03 à 0,20% en poids de Nb et/ou de V, au maximum 0,25% en poids de Zr et/ou de Ce, au maximum 0,2% en poids de Be et/ou de Bi, et au maximum 1,00% en poids de Mo et/ou de Ni, que l'on procède ensuite à l'affinage dans un équipement métallurgique équipé de poches, puis à la coulée, au laminage et au refroidissement.

## Patentansprüche

1. Gegen dynamische Beanspruchungen widerstandsfähiger, auch ohne Härten hochfester Automatenstahl, der auch ausgezeichnete Verarbeitungseigenschaften für die spanabhebende Bearbeitung aufweist und zur Herstellung von Maschinenteilen bestimmt ist, die großen Beanspruchungen ausgesetzt sind, dadurch gekennzeichnet, daß er außer Eisen 0,20 bis 0,70 Gew.% Kohlenstoff, 1,20 bis 3,00 Gew.% Mn, maximal 1,00 Gew.% Si, maximal 0,04 Gew.% P, 0,05 bis 0,11 Gew.% S, mindestens 0,10 Gew.% Pb, 0,001 bis 0,03 Gew.% Ca, 0,001 bis 0,005 Gew.% B, 0,007 bis 0,035 Gew.% N, 0,03 bis 0,20 Gew.% Nb und/oder V, maximal 0,25 Gew.% Zr und/oder Ce, maximal 0,2 Gew.% Be und/oder Bi und maximal 1,00 Gew.% Mo und/oder Ni enthält.

2. Gegen dynamische Beanspruchungen widerstandsfähiger, auch ohne Härten hochfester Automatenstahl, der auch ausgezeichnete Verarbeitungseingenschaften für die spanabhebende Bearbeitung aufweist und zur Herstellung von Maschinenteilen bestimmt ist, die großen Beanspruchungen ausgesetzt sind, dadurch gekennzeichnet, daß er außer Eisen und den üblichen, in Spuren vorhandenen Elementen die folgenden Elemente in den nachstehenden Verhältnissen enthält:

3. Verfahren zur Herstellung eines gegen dynamische Beanspruchungen widerstandsfähigen, auch ohne Härten hochfesten Automatenstahles, der auch ausgezeichnete Verarbeitungseigenschaften für die spanabhebende Bearbeitung aufweist und zur Herstellung von Maschinenteilen bestimmt ist, die großen Beanspruchungen ausgesetzt sind, dadurch gekennzeichnet, daß in einem Ofen eine Charge, die außer Eisen 0,20 bis 0,70 Gew.% C, 1,20 bis 3,00 Gew.% Mn, maximal 1,00 Gew.% Si, maximal 0,04 Gew.% P, 0,05 bis 0,11 Gew.% S, mindestens 0,10 Gew.% Pb, 0,001 bis 0,03 Gew.% Ca, 0,00 bis 0,005 Gew.% B, 0,007 bis 0,035 Gew.% N, 0,03 bis 0,20 Gew.% Nb und/oder V, maximal 0,25 Gew.% Zr und/oder Ce, maximal 0,2 Gew.% Be und/oder Bi und maximal 1,00 Gew.% Mo und/oder Ni enthält, erschmolzen, anschließend in einer mit einer Pfanne versehenen metallurgischen Anlage gefrischt, vergossen, gewalzt und abgekühlt wird.

## Claims

1. Thread-cutting steel capable of withstanding dynamic stresses and possessing high strength, even without quenching, as well as excellent suitability for machining by cutting operations, which steel is intended for the manufacture of machinery components subjected to high stresses, characterised in that in addition to iron it contains 0.20 to 0.70% (by weight) of C, 1.20 to 3.00% (by weight) of Mn, at most 1.00% (by weight) of Si, at most 0.04% (by weight) of P, 0.05 to 0.11% (by weight) of S, at least 0.10% (by weight) of Pb, 0.001 to 0.03% (by weight) of Ca, 0.00 to 0.005% (by weight) of B, 0.007 to 0.035% (by weight) of N, 0.03 to 0.20% (by weight) of Nb and/or of V, at most 0.25% (by weight) of. Zr and/or of Ce, at most 0.2% (by weight) of Be and/or of Bi and at most 1.00% (by weight) of Mo and/or of Ni.

2. Thread-cutting steel capable of withstanding dynamic stresses and possessing high strength, even without quenching, as well as excellent suitability for machining by cutting operations, which steel is intended for the manufacture of machinery components subjected to high stresses, characterised in that it contains, in addition to iron and the usual residual elements, the elements shown below, in the following proportions:

3. Process for the manufacture of a thread-cutting steel capable of withstanding dynamic stresses and possessing high strength, even without quenching, as well as excellent suitability for machining by cutting operations, which steel is intended for the manufacture of machinery components subjected to high stresses, characterised in that there is processed, in a furnace, a charge which in addition to iron comprises 0.20 to 0.70% by weight of C, 1.20 to 3.00% by weight of Mn, at most 1.00% by weight of Si, at most 0.04% by weight of P, 0.05 to 0.11 % by weight of S, at least 0.10% by weight of Pb, 0.001 to 0.03% by weight of Ca, 0.001 to 0.005% by weight of B, 0.007 to 0.035% by weight of N, 0.03 to 0.20% by weight of Nb and/or of V, at most 0.25% by weight of Zr and/or of Ce, at most 0.2% by weight of Be and/or of Bi and at most 1.00% by weight of Mo and/or of Ni, and that thereafter the charge is refined in metallurgical equipment provided with ladles, and is then poured, rolled and cooled.
